# EUROPÄISCHE PATENTSCHRIFT

(11) **EP 2 449 138 B1**
(45) Veröffentlichungstag und Bekanntmachung des Hinweises auf die Patenterteilung: **27.03.2013**
(21) Anmeldenummer: 10739473.6
(22) Anmeldetag: 21.06.2010
(51) Int. Cl.: C21D 1/62, C21D 9/48

(54) **VERFAHREN ZUM HERSTELLEN EINES BAUTEILS AUS EINEM LUFTHÄRTBAREN STAHL UND EIN DAMIT HERGESTELLTES BAUTEIL**
PROCESS OF MANUFACTURING A PART FROM AN AIR HARDENABLE STEEL AND THE PART MANUFACTURED BY THE PROCESS
PROCÉDÉ DE FABRICATION D'UN PART D'UN ACIER AUTOTREMPANT ET UN PART PRODUIT SELON CETTE PROCÉDÉ

(30) Priorität: 29.06.2009 DE 102009031570; 18.06.2010 DE 102010024664
(43) Veröffentlichungstag der Anmeldung: 09.05.2012
(73) Patentinhaber: Salzgitter Flachstahl GmbH, 38239 Salzgitter (DE)
(72) Erfinder: BRAUN, Michael, 38165 Lehre (DE); EGGERS, Uwe, 38304 Wolfenbüttel (DE); SCHÄFFNER, Cord, 30449 Hannover (DE); SCHÖTTLER, Joachim, 38118 Braunschweig (DE); LUTHER, Friedrich, 30173 Hannover (DE); MÜTZE, Stefan, 30519 Hannover (DE); OTTO, Manuel, 39108 Magdeburg (DE); REIER, Thorsten, 31246 Lahstedt (DE)
(74) Vertreter: Meissner, Peter E.
(86) Internationale Anmeldenummer: PCT/DE2010/000721
(87) Internationale Veröffentlichungsnummer: WO 2011/000351

(56) Entgegenhaltungen:
- EP-A1- 1 642 991
- DE-A1-102006 026 805
- US-A- 3 668 917
- US-A- 5 370 751
- US-A1- 2001 042 393
- US-A1- 2007 235 113
- MAIKRANZ-VALENTIN M ET AL: "Components with optimised properties due to advanced thermo-mechanical process strategies in hot sheet metal forming" STEEL RESEARCH INTERNATIONAL, VERLAG STAHLEISEN GMBH., DUSSELDORF, DE, Bd. 79, Nr. 2, 1. Februar 2008 (2008-02-01), Seiten 92-97, XP009120735 ISSN: 1611-3683

## Beschreibung

Die Erfindung betrifft ein Verfahren zum Herstellen eines Bauteils aus einem lufthärtbaren Stahl mit ausgezeichneten Umformeigenschaften, insbesondere für den Fahrzeugleichtbau, gemäß dem Oberbegriff des Patentanspruches 1. Des Weiteren betrifft die Erfindung ein mit dem erfindungsgemäßen Verfahren hergestelltes Bauteil.

Unter Bauteil wird im Folgenden ein aus einer Blechplatine oder Rohr durch Umformen mittels eines Umformwerkzeuges hergestelltes Bauteil verstanden.

Der heiß umkämpfte Automobilmarkt zwingt die Hersteller ständig nach Lösungen zur Senkung des Flottenverbrauches unter Beibehaltung eines höchstmöglichen Komforts und Insassenschutzes zu suchen. Dabei spielt einerseits die Gewichtsersparnis aller Fahrzeugkomponenten eine entscheidende Rolle, andererseits aber auch ein möglichst günstiges Verhalten der einzelnen Bauteile bei hoher statischer und dynamischer Beanspruchung im Betrieb wie auch im Crashfall.

Dieser Notwendigkeit versuchen die Lieferanten dadurch Rechnung zu tragen, dass durch die Bereitstellung hoch- und höchstfester Stähle die Wanddicken reduziert werden können bei gleichzeitig verbessertem Bauteilverhalten bei der Fertigung und im Betrieb. Derartige Stähle müssen daher vergleichsweise hohen Anforderungen hinsichtlich Festigkeit, Dehnfähigkeit, Zähigkeit, Energieaufnahme und Verarbeitbarkeit beispielsweise durch Kaltumformen, Schweißen und/oder Korrosionsbeständigkeit genügen.

Zur Gewährleistung der Korrosionsbeständigkeit kommen metallische Überzüge aus Zink, Aluminium oder entsprechende Legierungen auf Basis von Zink oder Aluminium, die weitere Legierungselemente wie Mg oder Si enthalten können, in Frage.

Neben den beschriebenen allgemeinen Anforderungen sind für höchstfeste Stähle beispielhaft folgende mechanischen Kennwerte zu erreichen:
- *R*ₑₗ bzw. *R*_{p0,2}:: 700 -1000 [MPa]
- *R*ₘ:: 800 -1200 [MPa]
- *A*₈₀:: ≥ 10 [%] bzw.
- *A*₅:: ≥ 13 [%]

In der Vergangenheit sind für den Anwendungsbereich der crash- und gewichtsoptimierten Bauteile meist konventionelle Stähle mit relativ großer Blechdicke, wasservergütete hochfeste Feinkomstähle, Mehrphasenstähle oder alternative Werkstoffe, wie Aluminium, eingesetzt worden.

Der Nachteil konventioneller Stähle ist ihr hohes Bauteilgewicht. Nachteile alternativer höchstfester Mehrphasenstähle sind die schlechte Schweißeignung und Umformbarkeit infolge der hohen Grundhärte. Wasservergütete Stähle sind in der Herstellung teuer und damit unwirtschaftlich.

Als Alternative wurden luftvergütbare Stahlwerkstoffe entwickelt, die die Nachteile bekannter Stähle dadurch überwinden, dass nun allein durch die Abkühlung des Stahls an Luft, beispielsweise nach einer Wärmebehandlung des Bauteils, die geforderten Werkstoffeigenschaften realisiert werden. Nach der Kaltumformung, bzw. Formgebung, kann dann der Luftvergütungszustand mittels einer nachträglichen Wärmebehandlung eingestellt werden.

Aus der US 2001/004292 und US 2009/0211669 DE 102 21 487 B4, der EP 0 576 107 B1 und der DE 44 46 709 A1 sind lufthärtbare Stähle bekannt, die für Fahrzeugbauteile grundsätzlich einsetzbar sind. Aus der DE 10 2004 053 620 A1 ist ein weiter entwickelter lufthärtbarer Stahl mit hervorragenden Umform- und Schweißeigenschaften mit folgender Zusammensetzung bekannt (Gehalte in Masse %):
- C: 0,07 bis ≤ 0,15
- Al: ≤ 0,05
- Si: 0,15 bis ≤ 0,30
- Mn: 1,60 bis ≤ 2,10
- P: ≤ 0,020
- S: ≤ 0,010
- N: ≤ 0,0150
- Cr: 0,50 bis ≤ 1,0
- Mo: 0,30 bis ≤ 0,60
- Ti: 0,010 bis ≤ 0,050
- V: 0,12 bis ≤ 0,20
- B: 0,0015 bis ≤ 0,0040

### Rest Eisen einschließlich üblicher stahlbegleitender Elemente.

Die Herstellung von Bauteilen, die durch Abschreckung von presshärtbaren Stählen in einem Umformwerkzeug hergestellt werden, ist aus der DE 601 19 826 T2 bekannt. Hier wird eine zuvor auf ϑZ_{uschnitt} = 800-1200°C erwärmte und mit einem metallischen Überzug aus Zink oder auf Basis von Zink versehene Blechplatine in einem fallweise gekühlten Umformwerkzeug zu einem Bauteil umgeformt, wobei während des Umformens durch schnellen Wärmeentzug das Blech bzw. Bauteil im Umformwerkzeug eine Abschreckhärtung (Presshärtung) erfährt und dadurch die geforderten Festigkeitseigenschaften erreicht.

Bei Versuchen hat sich herausgestellt, dass zum Erreichen einer angestrebten Bruchdehnung das Bauteil einer nachträglichen Glühung unterzogen werden muss. Dies ist aufwändig und teuer und senkt darüber hinaus die Festigkeit des so gehärteten Bauteils wieder ab.

Außerdem wurde bei diesen Versuchen erkannt, dass Bauteile aus lufthärtbaren Stählen mit dem aus der DE 601 19 826 T2 bekannten Verfahren nicht herstellbar sind, da durch den Abschreckvorgang die geforderte Dehnung im umgeformten Bauteil ebenfalls nicht erreicht wird.

Der Erfindung lag daher die Aufgabe zugrunde, ein Verfahren für die Herstellung von Bauteilen aus lufthärtbaren Stählen mittels eines Umformwerkzeuges anzugeben, mit dem die geforderten mechanischen Eigenschaften am umgeformten Bauteil unter Verzicht auf eine abschließende Glühung sicher eingehalten werden können.

Nach der Lehre der Erfindung wird diese Aufgabe durch ein Verfahren gelöst, bei dem ein Bauteil aus einem lufthärtbaren Stahl, bestehend aus den Elementen (Gehalte in Masse-%):
- C: ≤ 0,20
- Al: ≤ 0,08
- Si: ≤ 1,00
- Mn: 1,20 bis ≤ 2,50
- P: ≤ 0,020
- S: ≤ 0,015
- N: ≤ 0,0150
- Cr: 0,30 bis ≤ 1,5
- Mo: 0,10 bis ≤ 0,80
- Ti: 0,010 bis ≤ 0,050
- V: 0,03 bis ≤ 0,20
- B: 0,0015 bis ≤ 0,0060

Rest Eisen einschließlich üblicher stahlbegleitender Elemente, hergestellt wird, wobei ein warm- oder kaltgewalzter Stahlblech- oder Stahlrohrzuschnitt auf eine Temperatur von ϑ_{Zuschnitt} = 800 bis 1050°C erwärmt und anschließend in einem Umformwerkzeug zu einem Bauteil umgeformt wird und nach Entnahme aus dem Werkzeug an Luft abkühlt und wobei nach der Entnahme aus dem Umformwerkzeug das Bauteil noch eine Temperatur oberhalb von ϑ_{Entnahme} = 200°C und unterhalb von 800°C aufweist und nach der Abkühlung an Luft die geforderten mechanischen Eigenschaften erreicht.

Al und Si müssen dem Stahl nicht zwingend zulegiert werden, können jedoch als stahlbegleitende Elemente enthalten sein. C ist im Stahl immer enthalten, der C-Gehalt sollte jedoch insbesondere im Hinblick auf die Schweißbarkeit auf ≤ 0,20 % begrenzt werden.

Das erfindungsgemäße Verfahren weist gegenüber dem aus der DE 601 19 826 T2 bekannten Verfahren zur Herstellung eines Bauteils den Vorteil auf, dass unter Verwendung eines lufthärtbaren Stahls bei entsprechend langsamer Abkühlung im Umformwerkzeug und anschließender Luftabkühlung auf eine nachträgliche kostenaufwändige Glühung zur Erreichung der geforderten Dehnungswerte im Bauteil verzichtet werden kann.

Außerdem ist auf diese Weise ein höheres Formänderungsvermögen aufgrund eines besseren Umformungsverhaltens von erwärmten Zuschnitten zu erreichen, da die Zuschnitte unter Nutzung der Restwärme weiter umgeformt werden können, und so komplexere Geometrien gegenüber dem bekannten Verfahren möglich sind.

Die Restwärme, die das Bauteil nach der Entnahme aufweist, wirkt sich auch vorteilhaft auf direkt anschließende Schnittoperationen aus, da die Schnittkräfte mit steigenden Werkstücktemperaturen sinken. Auch sind bei der Warmumformung des Werkstücks deutlich geringere Pressenkräfte als bei der Kaltumformung erforderlich.

Zur Vermeidung einer frühzeitigen Aufhärtung im Umformwerkzeug kann es fallweise erforderlich sein, das Umformwerkzeug mit einer Heizung zu versehen, um unter Berücksichtigung der Dauer des Umformvorgangs die gewünschte langsame Abkühlung im Umformwerkzeug zu realisieren. Zur Einhaltung einer angestrebten Mindestdehnung von *A*₅≥13% und Zugfestigkeiten von *R*ₘ = 800 - 1200 MPa haben sich durchschnittliche Abkühlgeschwindigkeiten von d*T*/d*t* < 150K/s bei einem Umformvorgang mit einer Dauer von *t* < 5s im Umformwerkzeug als günstig erwiesen.

Das erfindungsgemäße Verfahren hat außerdem den Vorteil, dass bestehende Warmumformanlagen bei den Fahrzeugherstellern und Zulieferern genutzt werden können und dadurch die Fertigungskosten gegenüber dem bekannten Verfahren zur Verarbeitung luftvergütbarer Werkstoffe reduziert werden. Gegenüber den üblichen Bor-Mangan-Stählen treten auch die kürzeren Werkzeugbelegungszeiten beim Warmumformen positiv hervor.

In der als Anlage dargestellten einzigen Figur ist der prinzipielle Verfahrensablauf bei der Warmumformung von lufthärtbaren Stählen mit der angegebenen Legierungszusammensetzung dargestellt. Die Temperaturverläufe für das konventionelle Umformen presshärtbarer Stähle und das erfindungsgemäße Verfahren für lufthärtbare Stähle kennzeichnen die wesentlichen Unterschiede. Deutlich wird die bei lufthärtbaren Stählen kürzere Belegungszeit der Umformpresse für einen Prozesstakt, was sich positiv auf die Wirtschaftlichkeit des gesamten Verfahrens auswirkt.

Im vorliegenden Beispiel wird das Bauteil aus dem lufthärtbaren Werkstoff entsprechend dem erfindungsgemäßen Verfahren auf ca. 950°C erwärmt, anschließend in das Umformwerkzeug eingelegt und direkt nach der Umformung bei ca. 730°C dem Werkzeug entnommen und an Luft abgekühlt.

Die erfindungsgemäß hergestellten Bauteile weisen außerdem eine hohe Maßhaltigkeit auf, wobei die Werkstoffzusammensetzung für den lufthärtbaren Stahl so gewählt ist, dass im umgeformten und luftgehärteten Zustand eine hervorragende Schweißbarkeit bei der Weiterverarbeitung gesichert ist.

Gegenüber dem bekannten Herstellverfahren ist im Hinblick auf verbesserte mechanische Eigenschaften (hohe Dehnung bei gleichzeitig hoher Festigkeit) ein deutlich breiteres Produktspektrum möglich. Beispielsweise können mit diesem Verfahren jetzt auch Fahrwerksteile aus lufthärtbarem Stahl kostengünstig hergestellt werden.

Erfindungsgemäß kann der zum Warmumformen eingesetzte Zuschnitt eines Bandes oder Rohres bereits mit einem metallischen Überzug versehen sein, der z. B. aus Zink oder Aluminium oder aus entsprechenden Legierungen auf Basis von Zink oder Aluminium bestehen kann. In Legierungsüberzügen aus einer Aluminiumlegierung kann beispielsweise Si in Gehalten von 8 bis 12% enthalten sein.

Der metallische Überzug des Warm- oder Kaltbandes bzw. des daraus hergestellten Rohres wird üblicherweise im kontinuierlichen Schmelztauchverfahren aufgebracht (Feuerverzinkung, Feueraluminierung), anschließend wird das Band oder Rohr für das Umformwerkzeug passend zugeschnitten. Allerdings ist es auch möglich, das jeweils umzuformende Werkstück (Zuschnitt) mit einem Schmelztauchüberzug zu versehen.

Das Aufbringen eines metallischen Überzugs vor dem Warmumformen ist von großem Vorteil, weil durch den Überzug eine Verzunderung des Grundmaterials und durch die Schmierwirkung übermäßiger Werkzeugverschleiß wirksam vermieden werden.

Die Vorteile des erfindungsgemäßen Verfahrens sind nachfolgend noch einmal aufgeführt:
- keine nachgeschaltete Wärmebehandlung erforderlich,
- höhere Festigkeiten im Vergleich zu den bekannten Verarbeitungsverfahren,
- höheres Formänderungsvermögen im Vergleich zur Kaltformgebung bzw. zum direkten Presshärten von Bor-Mangan-Stählen,
- geringere Umformkräfte im Vergleich zur Kaltformgebung,
- bestehende Anlagen für die Warmumformung (Presshärten) bleiben nutzbar,
- kürzere Werkzeugbelegung im Vergleich zum Presshärten,
- hohe Maßhaltigkeit,
- sehr gute Schweißbarkeit,
- gute Beschichtbarkeit mit den üblichen Beschichtungsverfahren, wie kathodische Tauchlackierung (KTL), Feuerverzinkung, Feueraluminierung und Hochtemperaturverzinkung,
- Einsatzmöglichkeit für geschweißte, statisch und dynamisch hoch belastete Bauteile.

## Patentansprüche

1. Verfahren zur Herstellung von Bauteilen aus einem lufthärtbaren Stahl bestehend aus den Elementen (Gehalte in Masse-%):
C ≤ 0,20
Al ≤ 0,08
Si ≤ 1,00
Mn 1,20 bis ≤ 2,50
P ≤ 0,020
S ≤ 0,015
N ≤ 0,0150
Cr 0,30 bis ≤ 1,5
Mo 0,10 bis ≤ 0,80
Ti 0,010 bis ≤ 0,050
V 0,03 bis ≤ 0,20
B 0,0015 bis ≤ 0,0060
Rest Eisen einschließlich üblicher stahlbegleitender Elemente, wobei ein warm- oder kaltgewalzter Stahlblech- oder Stahlrohrzuschnitt auf eine Temperatur von ϑ_{Zuschnitt} = 800 bis 1050°C erwärmt und anschließend in einem Umformwerkzeug zu einem Bauteil umgeformt wird und nach Entnahme aus dem Umformwerkzeug an Luft abkühlt, wobei nach der Entnahme aus dem Umformwerkzeug das Bauteil noch eine Temperatur oberhalb ϑ_{Entnahme} = 200°C und unterhalb von 800°C aufweist und während der Abkühlung an Luft eine Härtung erfolgt, wodurch die geforderten mechanischen Eigenschaften erreicht werden.

2. Verfahren nach Anspruch 1
**dadurch gekennzeichnet,**
**dass** das Umformwerkzeug zur Begrenzung der Abkühlgeschwindigkeit während des Umformens beheizt wird.

3. Verfahren nach Anspruch 1 und 2
**dadurch gekennzeichnet,**
**dass** die mittlere Abkühlgeschwindigkeit im Umformwerkzeug höchstens d*T*/d*t* = 150K/s während des Umformvorgangs beträgt.

4. Verfahren nach einem der Ansprüche 1 - 3
**dadurch gekennzeichnet,**
**dass** das Bauteil unmittelbar nach der Entnahme aus dem Umformwerkzeug unter Ausnutzung der Restwärme einer weiteren Verarbeitung zugeführt wird.

5. Verfahren nach Anspruch 4
**dadurch gekennzeichnet,**
**dass** am Bauteil umformende oder Schneidoperationen ausgeführt werden.

6. Verfahren nach einem der Ansprüche 1 - 5
**dadurch gekennzeichnet,**
**dass** vor dem Umformen der warm- oder kaltgewalzte Stahlblech- oder Stahlrohrzuschnitt mit einem metallischen Überzug versehen wird.

7. Verfahren nach einem der Ansprüche 1 - 5
**dadurch gekennzeichnet,**
**dass** das für den Zuschnitt verwendete Stahlband oder Stahlrohr in einem kontinuierlichen Prozess mit einem metallischen Überzug versehen wird.

8. Verfahren nach Anspruch 6 oder 7
**dadurch gekennzeichnet,**
**dass** der metallische Überzug aus Zink und/oder Aluminium oder einer Legierung auf Basis von Zink oder Aluminium besteht.

## Claims

1. A method for producing components from an air-hardenable steel consisting of the following elements (composition in mass percent):
C ≤ 0.20
Al ≤ 0.08
Si ≤ 1.00
Mn 1.20 to ≤ 2.50
P ≤ 0.020
S ≤ 0.015
N ≤ 0.0150
Cr 0.30 to ≤ 1.5
Mo 0.10 to ≤ 0.80
Ti 0.010 to ≤ 0.050
V 0.03 to ≤ 0.20
B 0.0015 to ≤ 0.0060,
balance iron, including conventional steel-accompanying elements, wherein a hot-rolled or cold-rolled steel sheet blank or steel tube blank is heated to a temperature of *θ_{blank}* = 800 to 1050°C and then formed into a component in a forming tool, and after removal from the forming tool is cooled in air, wherein after removal from the forming tool, the component still has a temperature above *θᵣₑₘₒᵥₐₗ* = 200°C and below 800°C, and during the air cooling, hardening takes place as a result of which the required mechanical properties are attained.

2. The method according to claim 1,
**characterised in that**
the forming tool is heated during forming to limit the rate of cooling.

3. The method according to claim 1 and 2,
**characterised in that**
the average rate of cooling in the forming tool is no more than d*T*/d*t* = 150 K/s during the forming process.

4. The method according to one of claims 1 - 3,
**characterised in that**
the component is transported for additional processing immediately after removal from the forming tool, taking advantage of the residual heat.

5. The method according to claim 4,
**characterised in that**
forming or cutting operations are carried out on the component.

6. The method according to one of claims 1 - 5,
**characterised in that**
before forming, the hot-rolled or cold-rolled steel sheet blank or steel tube blank is provided with a metallic coating.

7. The method according to one of claims 1 - 5,
**characterised in that**
the steel strip or steel tube used for the blank is provided with a metallic coating in a continuous process.

8. The method according to claim 6 or 7,
**characterised in that**
the metallic coating consists of zinc and/or aluminium or an alloy based on zinc or aluminium.

## Revendications

1. Procédé de fabrication d'éléments de construction en acier durcissable à l'air constitué des éléments suivants (teneurs en % en masse) :
C ≤ 0,20
Al ≤ 0,08
Si ≤ 1,00
Mn 1,20 à ≤ 2,50
P ≤ 0,020
S ≤ 0,015
N ≤ 0,0150
Cr 0,30 à ≤ 1,5
Mo 0,10 à ≤ 0,80
Ti 0,010 à ≤ 0,050
V 0,03 à ≤ 0,20
B 0,0015 à ≤ 0,0060
le reste étant du fer, y compris des éléments usuels accompagnant l'acier, dans lequel une pièce découpée de tôle d'acier ou de tube d'acier laminée à chaud ou à froid est chauffée à une température de θ_{pièce} = 800 °C à 1500 °C et est ensuite façonnée en élément de construction dans un outil de façonnage, puis refroidie à l'air après retrait de l'outil de façonnage, dans lequel, après retrait de l'outil de façonnage, l'élément de construction présente encore une température au-dessus de θᵣₑₜᵣₐᵢₜ = 200 °C et en dessous de 800 °C et, au cours du refroidissement à l'air, il se produit un durcissement, si bien que les propriétés mécaniques requises sont atteintes.

2. Procédé selon la revendication 1,
**caractérisé en ce que**
l'outil de façonnage est chauffé au cours du façonnage pour limiter la vitesse de refroidissement.

3. Procédé selon les revendications 1 et 2, **caractérisé en ce que**
la vitesse de refroidissement moyenne dans l'outil de façonnage atteint au maximum dT/dt = 150 K/s au cours de l'opération de façonnage.

4. Procédé selon l'une quelconque des revendications 1 à 3,
**caractérisé en ce que**
l'élément de construction est soumis, directement après le retrait de l'outil de façonnage, à une autre transformation en tirant profit de la chaleur résiduaire.

5. Procédé selon la revendication 4,
**caractérisé en ce que**
l'on effectue des opérations de façonnage ou de coupe sur l'élément de construction.

6. Procédé selon l'une quelconque des revendications 1 à 5,
**caractérisé en ce que**,
avant le façonnage, la pièce découpée de tôle d'acier ou de tube d'acier laminée à chaud ou à froid est pourvue d'un revêtement métallique.

7. Procédé selon l'une quelconque des revendications 1 à 5,
**caractérisé en ce que**
la bande d'acier ou le tube d'acier utilisé(e) pour la pièce découpée est pourvue d'un revêtement métallique dans un processus continu.

8. Procédé selon la revendication 6 ou 7,
**caractérisé en ce que**
le revêtement métallique est constitué de zinc et/ou d'aluminium ou d'un alliage à base de zinc ou d'aluminium.
